# FASCICULE DE BREVET EUROPEEN

(11) **EP 0 882 808 B1**
(45) Date de publication et mention de la délivrance du brevet: **23.01.2002**
(21) Numéro de dépôt: 98401272.4
(22) Date de dépôt: 28.05.1998
(51) Int. Cl.: C22C 38/38

(54) **Acier pour moules de grandes dimensions et procédé de fabrication**
Stahl für Formen grosser Abmessungen und Verfahren zu seiner Herstellung
Steel for big-sized moulds and process for manufacturing the steel

(30) Priorité: 04.06.1997 FR 9707138
(43) Date de publication de la demande: 09.12.1998
(73) Titulaire: Thyssen France SA, 78310 Maurepas (FR)
(72) Inventeur: Adrien, Jacques, F-78150 Le Chesnay (FR); Remi, Bertrand, F-78490 Les Mesnuls (FR)
(74) Mandataire: Boivin, Claude

(56) Documents cités:
- EP-A- 0 431 557
- EP-A- 0 508 237
- EP-A- 0 648 853
- FR-A- 2 000 542

## Description

Les moulistes et les transformateurs de matière plastique poussés par les exigences de l'industrie automobile et de l'industrie en général, par le développement des applications techniques "Plastique" dans le secteur automobile toujours plus important et par les défis technico-économiques croissants, ont de plus en plus besoin d'un acier pour moules permettant d'obtenir des moules ayant une dureté homogène sur son épaisseur (de 30 à 35 Hrc), épaisseur pouvant aller jusqu'à 700 mm voire plus.

Les délais de sortie d'un véhicule, toujours de plus en plus courts, posent également des problèmes en ce qui concerne la gérance des modifications en temps réel, l'usinabilité et la soudabilité.

EP-A-431 557 divulgue un acier pour moules grandes ayant une composition similaire à celui-la d'invention et depart de l'acier d'invention par une teneur en bore la plus basse possible.

La présente invention a pour objet un procédé de fabrication d'un acier pour moules de grandes dimensions qui permet d'obtenir un acier résolvant ces difficultés.

Ce procédé est caractérisé en ce que l'acier est obtenu par fusion dans un four électrique, suivie d'une opération métallurgique secondaire dans une poche chauffante, cette opération étant elle-même suivie d'un dégazage sous vide inférieur à 1 torr, voire de 0,2 torr, d'un mélange ayant la composition pondérale suivante :

| | Fourchette préférée | Fourchette large |
|---|---|---|
| Manganèse | 1,50 - 2% | 1 à 3% |
| Silicium | 0,050 - 0,150% | ≤ 0,400% |
| Phosphore | ≤ 0,008% | ≤ 0,015% |
| Chrome | 2 à 2,40% | 1,50 à 3,5% |
| Molybdène | 0,35 - 0,50% | 0,25 à 1% |
| Niobium | 0,100 - 0,150% | 0,100-0,250% |
| Titane ou Zirconium si nécessaire | 100 à 200ppm | 100 à 300ppm |
| Cuivre | ≤ 0,100% | ≤ 0,300% |
| Nickel | ≤ 0,200% | ≤ 0,300% |
| Azote | ≤ 30 ppm | ≤ 80 ppm |
| Oxygène | ≤ 20 ppm | ≤ 80 ppm |
| Calcium | 5 à 20 ppm | ≤ 30 ppm |
| Bore | 20 à 30 ppm | 15 à 50 ppm |
| Carbone | 0,15 à 0,20 % | 0,10 à 0,25% |
| Soufre | ≤ 0,005 % | ≤ 0,050% |
| Aluminium | ≤ 40 ppm | ≤ 250 ppm |

Le complément étant du fer et les impuretés caractéristiques de la fabrication de l'acier.

On peut éventuellement soumettre le lingot obtenu après dégazage à une refusion par électrode consommable sous vide ou sous laitier, le lingot servant d'électrode consommable.

On peut aussi soumettre le lingot à une première refusion sous vide et ensuite à une seconde refusion sous laitier.

L'invention a également pour objet un acier pour moules caractérisé en ce qu'il a la composition pondérale suivante.

| | Fourchette préférée | Fourchette large |
|---|---|---|
| Manganèse | 1,50 - 2% | 1 à 3% |
| Silicium | 0,050 - 0,150% | ≤ 0,400% |
| Phosphore | ≤ 0,008% | ≤ 0,015% |
| Chrome | 2 à 2,40% | 1,50 à 3.5% |
| Molybdène | 0,35 - 0,50% | 0,25 à 1% |
| Niobium | 0,100 - 0,150% | 0,100 - 0,250% |
| Titane ou Zirconium si nécessaire | 100 à 200ppm | 100 à 300ppm |
| Cuivre | ≤ 0,100% | ≤ 0,300 % |
| Nickel | ≤ 0,200% | ≤ 0,300 % |
| Azote | ≤ 30 ppm | ≤ 80 ppm |
| Oxygène | ≤ 20 ppm | ≤ 80 ppm |
| Calcium | 5 à 20 ppm | ≤ 30 ppm |
| Bore | 20 à 30 ppm | 15 à 50 ppm |
| Carbone | 0,15 à 0,20 % | 0,10 à 0,25 % |
| Soufre | ≤ 0,005 % | ≤ 0,050 % |
| Aluminium | ≤ 40 ppm | ≤ 250 ppm |

Le complément étant du fer et les impuretés caractéristiques de la fabrication de l'acier.

Dans l'acier selon l'invention les sulfures de manganèse sont de forme globulaire parfaitement répartis et les oxydes de forme globulaire sont encapsulés de préférence par des sulfures de calcium. Cet acier présente un double durcissement, un durcissement primaire par durcissement de la solution solide par insertion du Bore au cours de l'austénitisation et de la précipitation pendant la trempe de boro-carbures de type M23 (B.C)6; ces précipités très fins germent au cours de la trempe très énergique aux joints de grains de l'austénite du fait de leur structure cubique à faces centrées de paramètre a = 10,6 A°. Ces boro-carbures sont en relation d'orientation et en cohérence avec l'austénite de l'un des deux grains. Ce durcissement primaire est suivi d'un durcissement secondaire dû à une dispersion essentiellement de carbures, de nitrures, de carbo-nitrures fins de Niobium précipités de façon homogène au cours d'un revenu. Le Niobium, élément dispersoïde essentiel, introduit dans le cadre de l'élaboration de l'acier selon l'invention intervient dans le contrôle de la taille des grains, aussi bien lors du réchauffage que pendant les phénomènes de recristallisation; il augmente la trempabilité de l'acier selon l'invention et provoque un durcissement par précipitation. Le rôle du Niobium conjugué à celui du Bore est fondamental dans l'élaboration de l'acier selon l'invention et pour l'obtention des caractéristiques mécaniques évoquées ci-dessous.

L'acier selon l'invention possède une aptitude au grenage chimique à l'usinage, électro-érosif, excellente; il possède une aptitude au polissage de qualité (grain > 1200 suivi d'un polissage diamant grain de 8µ voire de 3µ ).Il peut être nitruré, dureté > 60 Rc.

Les caractéristiques mécaniques obtenues sur le produit traité par trempe et précipitation entre 400° C et 600° C sont de :
Résistance à la traction ≥ 950 N/mm²
Limite élastique 0,2 % ≥ 800 N/mm²
Allongement sens épaisseur ≃ 10 % mini 5%
Résilience - valeur en K U sens épaisseur ≃ 10 Joules mini 5 Joules
Dureté Brinell en φ = 10mm / 3.000Kg - 290 à 330 -

Cet acier fait face à deux propriétés fondamentales pour les moules : polissabilité et grenabilité en grande partie liées à l'homogénéité de sa structure et au niveau de sa propreté inclusionnaire.

Sa mise en forme est de préférence effectuée par transformation thermo-mécanique telle que forgeage ou laminage ou moulage dans tous les cas de figure.

## Revendications

1. Procédé de fabrication d'un acier pour moules de grandes dimensions,
**caractérisé en ce qu'**il est obtenu par fusion dans un four électrique, suivie d'une opération métallurgique secondaire dans une poche chauffante, cette opération étant elle-même suivie d'un dégazage sous vide inférieur à 1 torr, voire de 0,2 torr, d'un mélange ayant la composition pondérale suivante :
| | |
|---|---|
| Manganèse | 1 à 3% |
| Silicium | ≤ 0,400 % |
| Phosphore | ≤ 0,015 % |
| Chrome | 1,50 à 3,5 % |
| Molybdène | 0,25 à 1% |
| Niobium | 0,100 - 0,250 % |
| Titane ou Zirconium si nécessaire | 100 à 300 ppm |
| | |
| Cuivre | ≤ 0,300 % |
| Nickel | ≤ 0,300 % |
| Azote | ≤ 80 ppm |
| Oxygène | ≤ 80 ppm |
| Calcium | ≤ 30 ppm |
| Bore | 15 à 50 ppm |
| Carbone | 0,10 à 0,25 % |
| Soufre | ≤ 0,050 % |
| Aluminium | ≤ 250 ppm |
Le complément étant du fer et les impuretés caractéristiques de la fabrication de l'acier.

2. procédé selon la revendication 1,
**caractérisé en ce qu'**on soumet le lingot obtenu par dégazage à une refusion par électrode consommable sous vide ou sous laitier, le lingot servant d'électrode.

3. Procédé selon la revendication 2,
**caractérisé en ce qu'**on soumet le lingot obtenu après dégazage à une première refusion par électrode consommable sous vide et à une deuxième refusion par électrode consommable sous laitier.

4. Procédé selon l'une des revendications précédentes,
**caractérisé en ce que** la mise en forme est effectuée par transformation thermo-mécanique.

5. Acier pour moules de grandes dimensions,
**caractérisé en ce qu'**il a la composition suivante.
| | |
|---|---|
| Manganèse | 1 à 3 % |
| Silicium | ≤ 0,400 % |
| Phosphore | ≤ 0,015 % |
| Chrome | 1,50 à 3,5 % |
| Molybdène | 0,25 à 1 % |
| Niobium | 0,100 - 0,250 % |
| Titane ou Zirconium si nécessaire | 100 à 300 ppm |
| Cuivre | ≤ 0,300 % |
| Nickel | ≤ 0,300 % |
| Azote | ≤ 80 ppm |
| Oxygène | ≤ 80 ppm |
| Calcium | ≤ 30 ppm |
| Bore | 15 à 50 ppm |
| Carbone | 0,10 à 0,25 % |
| Soufre | ≤ 0,0250 % |
| Aluminium | ≤ 250 ppm |
Le complément étant du fer et les impuretés caractéristiques de la fabrication de l'acier.

6. Acier pour moules de grandes dimensions selon la revendication 5,
**caractérisé en ce qu'**il a la composition suivante.
| | |
|---|---|
| Manganèse | 1,50 - 2% |
| Silicium | 0,050 - 0,150 % |
| Phosphore | ≤ 0,008 % |
| Chrome | 2 à 2,40 % |
| Molybdène | 0,35 - 0,50 % |
| Niobium | 0,100 - 0,150 % |
| Titane ou Zirconium si nécessaire | 100 à 200 ppm |
| Cuivre | ≤ 0,100 % |
| Nickel | ≤ 0,200 % |
| Azote | ≤ 30 ppm |
| Oxygène | ≤ 20 ppm |
| Calcium | 5 à 20 ppm |
| Bore | 20 à 30 ppm |
| Carbone | 0,15 à 0,20 % |
| Soufre | ≤ 0,005 % |
| Aluminium | ≤ 40 ppm |
Le complément étant du fer et les impuretés caractéristiques de la fabrication de l'acier.

## Patentansprüche

1. Verfahren zur Herstellung eines Stahls für Formen großer Abmessungen, **dadurch gekennzeichnet, daß** er durch Schmelzen eines Gemisches in einem Elektroofen mit nachfolgender metallurgischer Sekundärbehandlung in einer Heizpfanne und einer auf diese Behandlung folgenden Entgasung im Vakuum unterhalb von 1 torr, ja sogar von 0,2 torr, erhalten wird, wobei das Gemisch folgende gewichtsmäßige Zusammensetzung aufweist:
| | |
|---|---|
| Mangan | 1 bis 3 % |
| Silizium | ≤ 0,400 % |
| Phosphor | ≤ 0,015 % |
| Chrom | 1,50 bis 3,5 % |
| Molybdän | 0,25 bis 1 % |
| Niob | 0,100 - 0,250 % |
| Titan oder Zirkon, falls notwendig | 100 bis 300 ppm |
| Kupfer | ≤ 0,300 % |
| Nickel | ≤ 0,300 % |
| Stickstoff | ≤ 80 ppm. |
| Sauerstoff | ≤ 80 ppm |
| Kalzium | ≤ 30 ppm |
| Bor | 15 bis 50 ppm |
| Kohlenstoff | 0,10 bis 0,25 % |
| Schwefel | < 0,050 % |
| Aluminium | ≤ 250 ppm, |
wobei der Rest Eisen und die für die Stahlherstellung charakteristischen Verunreinigungen sind.

2. Verfahren nach Anspruch 1, **dadurch gekennzeichnet, daß** man den durch Entgasung erhaltenen Block einer Umschmelzung mittels verbrauchbarer Elektrode im Vakuum oder unter Schlacke unterwirft, wobei der Block als Elektrode dient.

3. Verfahren nach Anspruch 2, **dadurch gekennzeichnet, daß** man den nach der Entgasung erhaltenen Block einer ersten Umschmelzung mittels verbrauchbarer Elektrode im Vakuum und einer zweiten Umschmelzung mittels verbrauchbarer Elektrode unter Schlacke unterwirft.

4. Verfahren nach einem der vorhergehenden Ansprüche, dadurch gekenneichnet, daß die Formgebung durch thermo-mechanische Umwandlung bewirkt wird.

5. Stahl für Formen großer Abmessungen, **gekennzeichnet durch** die folgende Zusammensetzung:
| | |
|---|---|
| Mangan | 1 bis 3 % |
| Silizium | ≤ 0,400 % |
| Phosphor | ≤ 0,015 % |
| Chrom | 1,50 bis 3,5 % |
| Molybdän | 0,25 bis 1 % |
| Niob | 0,100 - 0,250 % |
| Titan oder Zirkon, falls notwendig | 100 bis 300 ppm |
| Kupfer | ≤ 0,300 % |
| Nickel | ≤ 0,300 % |
| Stickstoff | ≤ 80 ppm |
| Sauerstoff | ≤ 80 ppm |
| Kalzium | ≤ 30 ppm |
| Bor | 15 bis 50 ppm |
| Kohlenstoff | 0,10 bis 0,25 % |
| Schwefel | ≤ 0,0250 % |
| Aluminium | ≤ 250 ppm, |
wobei der Rest Eisen und die für die Stahlherstellung charakteristischen Verunreinigungen sind.

6. Stahl für Formen großer Abmessungen nach Anspruch 5, **gekennzeichnet durch** die folgende Zusammensetzung:
| | |
|---|---|
| Mangan | 1,50 - 2 % |
| Silizium | 0,050 - 0,150 % |
| Phosphor | ≤ 0,008 % |
| Chrom | 2 bis 2,40 % |
| Molybdän | 0,35 - 0,50 % |
| Niob | 0,100 - 0,150 % |
| Titan oder Zirkon, falls notwendig | 100 bis 200 ppm |
| Kupfer | ≤ 0,100 % |
| Nickel | ≤ 0,200 % |
| Stickstoff | ≤ 30 ppm |
| Sauerstoff | ≤ 20 ppm |
| Kalzium | 5 bis 20 ppm |
| Bor | 20 bis 30 ppm |
| Kohlenstoff | 0,15 bis 0,20 % |
| Schwefel | ≤ 0,005 % |
| Aluminium | ≤ 40 ppm, |
wobei der Rest Eisen und die für die Stahlherstellung charakteristischen Verunreinigungen sind.

## Claims

1. A method for producing steel for a large mould
**characterised in that** it is obtained by melting a mixture in an electric furnace, followed by a secondary metallurgical operation in a heating ladle, and said operation being followed of vacuum degassing at a pressure of less than 1 torr, and even 0,2 torr, of a mixture having the following weighted composition:
| | |
|---|---|
| Manganese | 1 to 3 % |
| Silicon | ≤ 0.400 % |
| Phosphorus | ≤ 0.015 % |
| Chromium | 1.50 to 3.5 % |
| Molybdenum | 0.25 to 1% |
| Niobium | 0.100- 0.250% |
| Titanium and/or zirconium if necessary | 100 to 300 ppm |
| | |
| Copper | ≤ 0.300 % |
| Nickel | ≤ 0.300 % |
| Nitrogen | ≤ 80 ppm |
| Oxygen | ≤ 80 ppm |
| Calcium | ≤ 30 ppm |
| Boron | 15 to 50 ppm |
| Carbon | 0.10 to 0.25 % |
| Sulphur | ≤ 0.050 % |
| Aluminium | ≤ 250 ppm |
as the balance is iron and impurities characteristic of the production of steel.

2. A method according to claim 1,
**characterised in that** the ingot obtained by degassing is subjected to a remelting process by consumable electrode under vacuum or under slag, the ingot is used as the consumable electrode.

3. A method according to claim 2,
**characterised in that** the ingot obtained by degassing is subjected to a first remelting process by consumable electrode under vacuum and to a second remelting process by consumable electrode under slag, wherein the ingot is used as the consumable electrode.

4. A method according to one of the preceding claims,
**characterised in that** the shaping is executed by thermo-mechanical transformation.

5. A steel for a large mould,
**characterised in that** it has the following weighted composition:
| | |
|---|---|
| Manganese | 1 to 3 % |
| Silicon | ≤ 0.400% |
| Phosphorus | ≤ 0.015% |
| Chromium | 1.50 to 3.5 % |
| Molybdenum | 0.25 to 1 % |
| Niobium | 0.100- 0.250% |
| Titanium and/or zirconium if necessary | 100 to 300 ppm |
| | |
| Copper | ≤ 0.300 % |
| Nickel | ≤ 0.300 % |
| Nitrogen | ≤ 80 ppm |
| Oxygen | ≤ 80 ppm |
| Calcium | ≤ 30 ppm |
| Boron | 15 to 50 ppm |
| Carbon | 0.10 to 0.25 % |
| Sulphur | ≤ 0,0250 % |
| Aluminium | ≤ 250 ppm |
as the balance is iron and impurities characteristic of the production of steel.

6. A steel according to claim 5,
**characterised in that** it has the following weighted composition:
| | |
|---|---|
| Manganese | 1.50-2% |
| Silicon | 0.050- 0.150 % |
| Phosphorus | ≤ 0.008 % |
| Chromium | 2 to 2.40 % |
| Molybdenum | 0.35- 0.50 % |
| Niobium | 0.100-0.150 % |
| Titanium and/or zirconium if necessary | 100 to 200 ppm |
| | |
| Copper | ≤ 0.100 % |
| Nickel | ≤0.200 % |
| Nitrogen | ≤ 30 ppm |
| Oxygen | ≤ 20 ppm |
| Calcium | 5 to 20 ppm |
| Boron | 20 to 30 ppm |
| Carbon | 0.15 to 0.20 % |
| Sulphur | ≤ 0.005 % |
| Aluminium | ≤ 40 ppm |
as the balance is iron and impurities characteristic of the production of steel.
